# EUROPÄISCHE PATENTSCHRIFT

(11) **EP 2 147 748 B1**
(45) Veröffentlichungstag und Bekanntmachung des Hinweises auf die Patenterteilung: **04.05.2011**
(21) Anmeldenummer: 08013367.1
(22) Anmeldetag: 24.07.2008
(51) Int. Cl.: B24D 15/08

(54) **Wetzstab und Verfahren zu dessen Herstellung**
Knife sharpener and method for its production
Tige d'affûtage et son procédé de fabrication

(43) Veröffentlichungstag der Anmeldung: 27.01.2010
(73) Patentinhaber: High Tech Ceramic eK, 55411 Bingen am Rhein (DE)
(72) Erfinder: Rieser, Udo, 55411 Bingen am Rhein (DE)
(74) Vertreter: Paustian, Othmar

(56) Entgegenhaltungen:
- EP-A- 0 325 857
- CH-A- 321 224
- US-A- 2 380 539
- US-A- 5 172 523

## Beschreibung

Die Erfindung bezieht sich auf einen Wetzstab gemäß dem Oberbegriff des Anspruchs 1. Die Erfindung bezieht sich auch auf ein Verfahren zur Herstellung solcher Wetzstäbe.

Wetzstäbe dienen zum Schärfen von Schneidwerkzeugen, insbesondere von Messern. Das Material der Wetzstäbe weist je nach Anforderung eine entsprechende Körnung auf. So werden Wetzstäbe mit einer gröberen Körnung für einen Grobschliff mit geringerem Schärfegrad und Wetzstäbe mit einer feinen Körnung für einen Feinschliff mit hohem Schärfegrad hergestellt. Bekannte Wetzstäbe sind beispielsweise aus Aluminiumoxid-Keramik hergestellt. Bei Keramik-Wetzstäben entspricht eine eher grobe Standardkörnung beispielsweise etwa einem 360er Korund und eine sehr feine Standardkörnung etwa einem 1.000der Korund. Mit solch äußerst feinen Wetzstäben kann ein Rasiermesserschliff erreicht werden. Der Benutzer schärft üblicherweise das Werkzeug zunächst mit einem groben Wetzstab. Dabei zieht der Benutzer das Werkzeug abwechselnd oben und unten entlang des Wetzstabes. Falls auch ein feiner Wetzstab vorhanden ist, wechselt er dann den Wetzstab und zieht sein Werkzeug mit diesem fein ab. Häufig unterbleibt jedoch dieser Arbeitsschritt, da ein feiner Wetzstab nicht zur Verfügung steht.

Es sind auch Wetzstäbe bekannt, die in einander gegenüberliegenden Bereichen der Umfangsfläche jeweils mehrere parallele Längsrillen aufweisen, um in diesen Bereichen die Rauigkeit zu erhöhen und somit auf einem Wetzstab zwei unterschiedliche Rauigkeiten auszubilden. Jedoch waren die Ergebnisse beim Schärfen der Werkzeuge nicht zufriedenstellend.

Aus EP-A-0325857 ist ein Wetzstab bekannt, der aus zwei Blöcken besteht, die aus unterschiedlichem Schleifmaterial hergestellt und miteinander verklebt sind, um so einander gegenüberliegende Flächen mit unterschiedlichen Rauigkeiten auszubilden. Die Verklebung erfolgt mittels Warm- oder Heißverklebung. Die Festigkeit solcher Klebeverbunde ist relativ gering und nur für Anwendungen mit niedriger Belastung geeignet.

In US-A-5172523 wird vorgeschlagen, ein Wetzelement aus mehreren Teilelementen zusammenzusetzen, die jeweils unterschiedliche Rauigkeiten aufweisen.

In CH-A-321224 ist ein Wetzgerät beschrieben, das einen Grundkörper aufweist, an dem an zwei einander gegenüberliegenden Seiten Schleifelemente befestigt sind.

Ein gattungsgemäßer Wetzstab ist aus US-A-2380539 bekannt. Dieser vorbekannte Wetzstab weist einen Grundkörper mit kreuzförmigem Querschnitt auf, so dass in jedem Quadranten eine Nut ausgebildet ist. Jede dieser Nut ist mit einem Schleifmaterial ausgefüllt, wobei die jeweils einander diametral gegenüberliegenden Schleifmittel ein Wetzflächen-Paar ausbilden und ein Wetzflächen-Paar aus einem ersten und das andere Wetzflächen-Paar aus einem zweiten Material gebildet ist. Die Herstellung eines solchen Wetzstabes ist relativ aufwändig.

Dem gegenüber liegt die Aufgabe der vorliegenden Erfindung darin, einen gattungsgemäßen Wetzstab so zu verbessern, dass er kostengünstiger hergestellt werden kann.

Erfindungsgemäß wird diese Aufgabe bei einem gattungsgemäßen Wetzstab gelöst durch drei nebeneinander und zueinander parallel verlaufende Teilstäbe, die miteinander verbunden sind und von denen einer einen Mittelstab ausbildet, der aus dem zweiten Material gebildet ist, und die beiden anderen Teilstäbe zwei Außenstäbe ausbilden, die aus dem ersten Material gebildet sind und an zwei einander gegenüberliegenden Seiten des Mittelstabes angebracht sind.

Mit einem erfindungsgemäßen Wetzstab können Werkzeuge wirksam und schnell geschärft werden. Dadurch, dass der Wetzstab aus unterschiedlichen Materialien zusammengesetzt ist, können in nur einem Wetzstab Wetzflächen für Schliffe unterschiedlicher Feinheitsgrade ausgebildet sein. Der Benutzer kann zunächst die beiden einander gegenüber liegenden gröberen Wetzflächen benutzen und dann den Wetzstab etwas, z. B. um 45° bis 90°, um dessen Längsachse drehen und dann sofort das Werkzeug auf einem zweiten Wetzflächen-Paar mit einander gegenüber liegenden feineren Wetzflächen fein abziehen. Da die unterschiedlichen Feinheiten durch unterschiedliche Materialien ausgebildet sind, können für die jeweiligen Feinheitsgrade die entsprechenden optimalen Materialen eingesetzt werden, sodass auch weitere wesentliche Materialkennwerte, wie beispielsweise die Verschleißfestigkeit, optimal einstellbar sind. Bei einem aus Teilstäben zusammengesetzten Wetzstab können die Wetzflächen unterschiedlicher Materialen auf sehr einfache Weise durch Teilstäbe aus unterschiedlichen Materialien ausgebildet sein. Der Fertigungsaufwand erfindungsgemäßer Wetzstäbe wird hierdurch beträchtlich reduziert, da die Teilstäbe einzeln vorgefertigt werden können. Dadurch, dass der Wetzstab drei Teilstäbe aufweist, von denen einer einen Mittelstab ausbildet, der aus dem zweiten Material gebildet ist, und die beiden anderen Teilstäbe zwei Außenstäbe ausbilden, die aus dem ersten Material gebildet sind und an zwei einander gegenüberliegenden Seiten des Mittelstabes angebracht sind, kann die Fertigung eines erfindungsgemäßen Wetzstabes weiter vereinfacht werden, da ein Wetzflächen-Paar durch bloßes Anfügen zweier Außenstäbe an zwei einander gegenüberliegende Seiten des Mittelstabes ausgebildet ist.

Vorzugsweise liegen die Außenstäbe in dem Kontaktbereich zum Mittelstab vollflächig an diesem an, so dass die Druckspannungen möglichst gleichmäßig verlaufen.

Vorteilhafterweise weist dabei der Mittelstab an den zwei einander gegenüberliegenden Seiten jeweils eine in Stablängsrichtung verlaufende Nut auf, in die jeweils ein Außenstab eingebettet ist. Durch diese Maßnahme werden die Außenstäbe durch das Einlegen in die jeweilige Nut automatisch in ihre Solllage relativ zum Mittelstab geführt, was die Fertigung wesentlich vereinfacht. Darüberhinaus geben die Nuten den Außenstäben während des Gebrauchs seitlichen Halt, so dass Seitenkräfte, die auf die Außenstäbe einwirken, durch Kontakt mit den Nutwänden in den Mittelstab weitergeleitet werden, was die Haltbarkeit der Verbindung zwischen Außenstab und Mittelstab und die Größe der aufnehmbaren Seitenkräfte deutlich erhöht.

In vorteilhafter Ausgestaltung der Erfindung weisen die Außenstäbe einen Querschnitt mit einer konvexen Außenfläche und die Nuten einen entsprechend konkav geformten Querschnitt zur, insbesondere spielfreien, Aufnahme eines Außenstabes auf. Der Fertigungsaufwand wird hierdurch deutlich reduziert, insbesondere wenn die Außenstäbe einen Kreisquerschnitt und die Nuten einen entsprechenden Teilkreisquerschnitt aufweisen.

Vorteilhafterweise sollte jeder Außenstab an der Wandung der Nut vollflächig anliegen.

Es ist auch denkbar, dass die Außenstäbe jeweils eine in Stablängsrichtung verlaufende Vertiefung aufweisen, in der der Mittelstab mit einem konvexen Oberflächenabschnitt anliegt. So könnten beispielsweise die Außenstäbe halbmondförmig ausgebildet sein und der Mittelstab einen Kreisquerschnitt aufweisen.

Die Gesamt-Außenkontur des Wetzstabes ist im Querschnitt vorzugsweise ovalförmig. Dabei sind die Außenstäbe besonders bevorzugt jeweils an einem Schmalende des Ovals angeordnet.

In günstiger Weiterbildung der Erfindung sind sämtliche Materialien Aluminiumoxid-Keramik, wobei die erste Körnung einem 200er bis 700er Korund, bevorzugt einem 250er bis 500er Korund und ganz besonders bevorzugt einem 300er bis 400er Korund und die mindestens zweite Körnung einem 800er bis 1.200er Korund, bevorzugt einem 900er bis 1.100er Korund und ganz besonders bevorzugt einem 950er bis 1.050er Korund entspricht. Solche Materialien sind zum einen äußerst verschleißfest und zum anderen in ihrem Feinheitsgrad sehr genau einstellbar.

Vorteilhafterweise sind die Außenstäbe aus Aluminiumoxid-Keramik mit der ersten Körnung und ist der Mittelstab aus einer Pressmasse aus reinem Aluminiumoxid gebildet, die der zweiten Körnung entspricht.

In einer vorteilhaften Ausführungsform der Erfindung sind die Teilstäbe mittels Glasur miteinander verbunden. Glasur hat eine äußerst hohe Haftkraft und bildet eine kostengünstig herstellbare hochfeste Verbindung zwischen den Teilstäben.

Erfindungsgemäß wird auch ein Verfahren mit den im Anspruch 7 angegebenen Verfahrensschritten zur Herstellung eines Wetzstabes mit den Merkmalen des Anspruchs 6 vorgeschlagen.

Mit dem erfindungsgemäßen Verfahren können Wetzstäbe in zuverlässiger und kostengünstiger Weise aus jeweils zwei unterschiedlichen Materialien hergestellt werden. Da mindestens zwei Teilstäbe einerseits und mindestens ein Teilstab andererseits aus unterschiedlichen Keramik-Materialien hergestellt werden und alle Teilstäbe als Einzelstäbe bei einer ersten Brenntemperatur gebrannt werden, bilden zum einen alle Teilstäbe aufgrund des gebrannten Keramik-Materials äußerst effektive und verschleißfeste Schleifflächen aus, wobei zum anderen durch das Brennen als Einzelstäbe die unterschiedlichen Schwindungen der unterschiedlichen Keramik-Materialien beim Brennen keine Rolle spielen. Da sämtliche Teilstäbe aus Keramik-Material hergestellt sind, können zudem die Teilstäbe mittels einer Glasur, deren Schmelztemperatur unter der ersten Brenntemperatur liegt, auf einfache Weise äußerst fest miteinander verbunden werden. Hierzu wird von den Anlageflächen, an denen die Teilstäbe aneinander anliegen, zumindest die Anlagefläche eines der jeweils aneinander anliegenden Teilstäbe mit Glasur-Bestandteilen bestrichen, deren Schmelztemperatur unter der ersten Brenntemperatur liegt. Dann werden die Teilstäbe aneinander angelegt und in ihrer Lage fixiert. Anschließend werden die zusammengefügten Stäbe bei einer zweiten Brenntemperatur gebrannt, die mindestens so hoch ist wie die Schmelztemperatur und unterhalb der ersten Brenntemperatur liegt. Das Verbinden der Keramik-Teilstäbe mittels einer Glasur durch ein zweites Brennen der Keramik-Teilstäbe bei der beschriebenen zweiten Brenntemperatur bewirkt auf einfache Weise eine äußerst hochfeste Verbindung der Keramik-Teilstäbe untereinander, da beim Brennen die Glasur im flüssigen Zustand in die Vertiefungen in der Oberfläche der Keramikstäbe eindringt und somit im erkalteten Zustand hohe Verbindungskräfte erzeugt werden. In günstiger Weiterbildung der Erfindung sind die Schritte a) bis f) wie in Anspruch 11 angegeben ausgestaltet und umfasst das Verfahren außerdem die Schritte g) bis j). Mit diesen Maßnahmen können die Kosten der Herstellung erfindungsgemäßer Wetzstäbe noch weiter gesenkt werden und dabei die Qualität des fertigen Produkts gehalten werden. Dadurch, dass in den Schritten d) bis f) zunächst nur ein Außenstab mit dem Mittelstab verbunden wird, wobei der Mittelstab auf eine Nut gestellt und in die gegenüberliegende, obere (erste) Nut ein erster Außenstab eingelegt und an den Mittelstab anglasiert wird, ist eine gesonderte Halterung und Fixierung des Außenstabes in dieser Nut nicht erforderlich. Vielmehr erfolgt die Halterung und Fixierung des Außenstabes lediglich durch dessen vertikale Auflagerung in der horizontal verlaufenden Nut. Erst danach wird der zweite Außenstab in die noch freie zweite Nut des Mittelstabes eingelegt und an diesen in einem weiteren Brennvorgang anglasiert. Dazu werden der Mittelstab und der anglasierte erste Außenstab um 180° um die Stablängsachse gedreht und auf den ersten Außenstab gelegt. Zum Anglasieren des zweiten Außenstabs wird eine andere Glasur als im vorherigen Brennvorgang verwendet. Die Schmelztemperatur dieser anderen, zweiten Glasur liegt unterhalb der Schmelztemperatur der ersten Glasur. Dadurch, dass die Brenntemperatur des dritten Brennvorganges mindestens so hoch ist wie diese zweite Schmelztemperatur, aber unterhalb der zweiten Brenntemperatur liegt, wird der zweite Außenstab anglasiert, d. h. fest mit dem Mittelstab verbunden, ohne dass die Glasur zwischen dem ersten Außenstab und dem Mittelstab erweichen und sich so deren feste Verbindung auflösen würde.

Die Unterlage, auf die der Mittelstab mit den angefügten Außenstäben für den jeweiligen Brennvorgang aufgelegt wird, ist vollkommen eben, so dass während der Brennvorgänge keine Abweichungen bezüglich der Geradheit in die Teilstäbe oder den fertigen Wetzstab eingebracht werden. Ganz im Gegenteil werden durch die vollkommen ebene Unterlage, die auch als Brennplatte bezeichnet wird, sogar etwaige in Teilstäben vorhandene Ungeradheiten weitestgehend beseitigt, da das Keramik-Material auch unterhalb seiner eigenen Brenntemperatur (Schritt c)) etwas erweicht und dadurch etwaige kleine Ungeradheiten verschwinden.

Vorzugsweise werden die Mittelstäbe mit den Außenstäben beim Brennvorgang von oben mit einer vertikalen Druckkraft belastet. Diese Druckkraft drückt die Außenstäbe noch stärker in die Nuten des Mittelstabes ein.

Dabei können die Mittelstäbe mit den Außenstäben in mehreren Schichten übereinander gebrannt werden, wobei auf die erste Schicht eine zweite Brennplatte gelegt wird, auf die eine zweite Schicht Mittelstäbe mit Außenstäben gestellt wird, auf die wiederum eine weitere Brennplatte mit einer weiteren Schicht Stäbe gestellt wird usw. Die Druckkraft wird dabei von den jeweils oberen Schichten auf die jeweils unteren Schichten ausgeübt. Auf die oberste Schicht kann noch eine letzte Brennplatte ohne eine weitere Schicht Stäbe gelegt werden, um eine Mindestdruckkraft für die oberste Schicht zu erzeugen.

Vorzugsweise wird als das erste Keramik-Material ein Aluminiumoxid-Keramik mit einem Korund im Bereich 200 bis 700, bevorzugt 250 bis 500 und ganz besonders bevorzugt im Bereich von 300 bis 400 eingesetzt.

Dabei ist vorzugsweise das zweite Keramik-Material eine reine Aluminiumoxid-Pressmasse, die einer Körnung bzw. einem Korund im Bereich von 800 bis 1.200, vorzugsweise im Bereich von 900 bis 1.100 und ganz besonders bevorzugt im Bereich von 950 bis 1.050 entspricht.

Mit diesen Körnungen können Werkzeuge effektiv geschärft bzw. fein abgezogen werden. Andererseits sind diese Materialien sehr gut für das erfindungsgemäße Verfahren geeignet, da das Temperaturverhalten dieser Keramik-Materialen sehr gut einstellbar ist und daher sichergestellt werden kann, dass bei den verschiedenen Brenntemperaturen der verschiedenen Brennvorgänge keine unvorhergesehenen Änderungen der Materialeigenschaften auftreten.

Vorzugsweise beträgt die erste Brenntemperatur mindestens 1.350 °C, besonders bevorzugt mindestens 1.450 °C, die erste Schmelztemperatur 900 °C bis 1.300 °C, besonders bevorzugt 950 °C bis 1.050 °C, und die gegebenenfalls zweite Schmelztemperatur 600 °C bis 850 °C, besonders bevorzugt 750 °C bis 850 °C. Hierdurch können zum einen die Brennvorgänge äußerst wirtschaftlich durchgeführt werden und werden zum anderen äußerst hochwertige Wetzstäbe mit langer Nutzdauer erzielt.

In einer bevorzugten Ausführungsform der Erfindung werden im Schritt c) die Einzelstäbe in einem Rollenofen gebrannt. Hierbei rollen die Einzelstäbe beim Brennen langsam durch Röhren, so dass sie sich gerade rollen.

Die Erfindung wird nachfolgend anhand der Zeichnungen beispielshalber noch näher erläutert. Es zeigen:
- Figur 1: eine perspektivische Teilansicht einer ersten Ausführungsform eines erfindungsgemäßen Wetzstabes;
- Figur 2: in einer perspektivischen Explosionsdarstellung eine Draufsicht auf ein Ende des Wetzstabes aus Figur 1, mit einer Abschlusskappe;
- Figur 3: eine Querschnittsansicht einer zweiten Ausführungsform eines erfindungsgemäßen Wetzstabes.

Die in den Figuren dargestellten Ausführungsbeispiele erfindungsgemäßer Wetzstäbe 1 weisen jeweils zwei Paare 2, 3 einander quer zur Stablängsrichtung gegenüberliegender Wetzflächen 2a, 2b, 3a, 3b bzw. Wetzbereiche auf. Die Wetzflächen-Paare 2, 3 sind in Umfangsrichtung der Wetzstäbe 1 zueinander versetzt angeordnet.

Die in den Figuren 1 bis 3 dargestellten Ausführungsbeispiele zeigen Wetzstäbe 1, die aus jeweils drei Teilstäben 4, 5, 6 hergestellt sind. Einer der Teilstäbe bildet einen Mittelstab 6, an dem die anderen beiden Teilstäbe als Außenstäbe 4, 5 an einander gegenüberliegenden Seiten angebracht sind.

Bei der in den Figuren 1 und 2 dargestellten Ausführungsform sind die beiden Außenstäbe 4, 5 als Rundstäbe, d. h. mit Kreisquerschnitt, ausgebildet. Sie weisen einen Durchmesser von 7 mm auf. Der Mittelstab 6 weist zwei einander gegenüberliegende Nuten 7, 8 auf, die jeweils einen Querschnitt in Form eines Teilkreises aufweisen. Der Radius des Teilkreises entspricht dem Radius des Kreisquerschnittes der Rundstäbe 4, 5 und beträgt im vorliegenden Fall 3,5 mm, so dass die Rundstäbe 4, 5 spielfrei in die Nuten 7, 8 eingelegt werden können. Die angegebenen Maße berücksichtigen noch keine geeigneten Pass- und Fertigungstoleranzen.

Um 90° in Umfangsrichtung zu den Nuten 7. 8 versetzt weist der Mittelstab 6 zwei einander gegenüberliegende konvexe Außenflächen 3a, 3b auf, die sich von Nut zu Nut erstrecken. Diese Außenflächen 3a, 3b verlaufen ebenfalls in Form eines Teilkreises, wobei der Radius jedes Teilkreises 9,5 mm beträgt und die Kreismittelpunkte so zueinander versetzt sind, dass die die Außenflächen 3a, 3b in etwa die Breitseiten eines Ovals ausbilden.

Der zusammengesetzte Gesamtquerschnitt des Wetzstabes 1 entspricht in etwa einem Oval, wobei die beiden Rundstäbe 4, 5 jeweils an den Schmalenden des Ovals angeordnet sind.

Die beiden Rundstäbe 4, 5 sind aus Aluminiumoxid-Keramik hergestellt und enthalten 360er Korund. Der Mittelstab 6 ist eine reine Aluminiumoxid-Pressmasse, die etwa einem 1.000er Korund entspricht. Die Rundstäbe 4, 5 sind an den Mittelstab 6 mittels Glasuren 9, 10 anglasiert. Die freien Oberflächen 2a, 2b der einander gegenüberliegenden Rundstäbe 4, 5 bilden das eine Wetzflächen-Paar 2 aus, während die einander gegenüberliegenden konvexen Außenflächen 3a, 3b des Mittelstabes 6 das zweite Wetzflächen-Paar 3 ausbilden, das zu dem ersten in Umfangsrichtung des Wetzstabes 1 um 90° versetzt ist.

An einem Ende 11 des Wetzstabes 1 kann ein (nicht dargestellter) Griff angebracht sein. An dem zweiten Ende 12 des Wetzstabes 1 ist eine Abschlusskappe 13 anglasiert. Sie ist ebenfalls aus Aluminiumoxid-Keramik gebildet, im vorliegenden Fall als Keramik-Pressteil aus dem gleichen Material wie der Mittelstab 6.

An diesem zweiten Ende 12 des Wetzstabes 1 sind die Enden der Rundstäbe 4 ,5 gegenüber dem Ende des Mittelstabes 6 um ein vorgegebenes Maß zurückgesetzt. Die Abschlusskappe 13 weist zwei entsprechende Vorsprünge bzw. Zapfen 14 auf, die in diese Rücksprünge bzw. Absätze 15 eingreifen. Die Höhe des Absatzes 15 und der Vorsprünge bzw. Zapfen 14 beträgt 1 - 2 mm. Hierdurch wird verhindert, dass die Abschlusskappe 13 beim Anglasieren gegenüber dem Stab verrutscht.

Die beiden Materialien des Wetzstabes 1, d. h. die Rundstäbe 4, 5 einerseits und der Mittelstab 6 andererseits, können unterschiedlich gefärbt sein, um dem Benutzer die Handhabung zu erleichtern.

Solch ein Wetzstab 1 wird wie folgt gefertigt:
Zunächst werden die Teilstäbe 4, 5, 6 aus dem jeweiligen Keramik-Material stranggepresst. Danach werden alle drei Teilstäbe 4, 5, 6 in einem Rollenofen bei mindestens 1.450 °C einzeln gebrannt. Hierbei rollen die Teilstäbe 4, 5, 6 beim Brennen langsam durch Röhren, so dass sie sich gerade rollen. Durch das Brennen der Teilstäbe 4, 5, 6 im noch nicht zusammengefügten Zustand können nachteilige Auswirkungen durch die unterschiedlichen Schwindungen der unterschiedlichen Keramik-Materialien beim Brennen vermieden werden.

Nach diesem ersten Brennvorgang folgen ein zweiter und ein dritter Brennvorgang in herkömmlichen Glasuröfen. Zum zweiten Brennvorgang wird der Mittelstab 6 mit einer Nut 8 auf eine vollständig ebene Brennplatte gelegt. In die gegenüberliegende, obere Nut 7 wird Glasur 9 bzw. eine Mischung mit Glasur-Bestandteilen gestrichen, deren Schmelztemperatur bei etwa 1.000 °C liegt, und danach einer der Rundstäbe 4 eingelegt. Es können auch mehrere Schichten von Mittelstäben 6 mit eingelegten Rundstäben 4 in diesem Brennvorgang gebrannt werden. Dazu kann auf die erste Schicht Mittelstäbe/Rundstäbe 6/4 eine neue Brennplatte aufgelegt werden und auf diese wiederum Mittelstäbe 6 mit einer Nut 8 gelegt werden und so fort. Das Gewicht der oberen Schichten drückt dann die Rundstäbe 4 der jeweils unteren Schichten stärker in die Nuten 7. Denkbar ist, dass auf die oberste Schicht noch eine Brennplatte gelegt wird, um auch für die Rundstäbe 4 der obersten Schicht eine Druckkraft zu erzeugen, die die Rundstäbe 4 in die Nuten 7 drückt.

Der zweite Brennvorgang wird dann bei einer zweiten Brenntemperatur von 1.000 °C durchgeführt, bei der die Bestandteile der ersten Glasur 9 schmelzen und die entstandene erste Glasur 9 den Mittelstab 6 und den Rundstab 4 miteinander verbindet.

Für den dritten Brennvorgang wird der Mittelstab 6 mit dem anglasierten Rundstab 4 um 180° gedreht, so dass der Mittelstab 6 auf dem unglasierten Rundstab 4 auf der Brennplatte liegt.

Dann wird die noch freie, nunmehr oben liegende Nut 8 mit den Bestandteilen einer zweiten Glasur 10 bestrichen. Diese zweite Glasur 10 weist eine Schmelztemperatur von etwa 800 °C auf. Der zweite Rundstab 5 wird in die Nut 8 eingelegt. Eventuell werden wie beim zweiten Brennvorgang mehrere Schichten übereinander angeordnet.

Der dritte Brennvorgang wird dann bei 800 °C durchgeführt, so dass die erste Glasur 9, die eine Schmelztemperatur von etwa 1.000 °C aufweist, nicht schmilzt und somit nicht am unteren Rundstab 4 herunterläuft.

Nach diesem dritten Brennvorgang sind im erkalteten Zustand alle drei Teilstäbe 4, 5, 6 fest miteinander verbunden. Mittels einer Diamantsäge werden sie dann auf exakte Länge geschnitten.

Beim Einlegen der Rundstäbe 4, 5 in die Nuten 7, 8 werden die Rundstäbe 4, 5 an einem Ende gegenüber dem Mittelstab 6 um ein vorgegebenes Maß zurückgesetzt, um einen Absatz 15 auszubilden, in den später der Zapfen 14 einer Abschlusskappe 13 eingreifen soll.

Die Abschlusskappe 13 kann im dritten Brennvorgang mit der zweiten Glasur 10 an das zweite Ende 12 des Wetzstabes 1 anglasiert werden. Dazu wird die Abschlusskappe 13 mittels Brennhilfsmitteln an dem zweiten Ende 12 gehaltert.

Es kann aber beispielsweise ein vierter Brennvorgang durchgeführt werden. Für einen vierten Brennvorgang werden die Wetzstäbe 1 mit dem abgeschnitten, bündigen Ende 11 auf eine Brennplatte gestellt. Das andere Ende 12, das die Absätze 15 aufweist, wird mit den Bestandteilen einer dritten Glasur bestrichen, deren Schmelzpunkt bei etwa 600 °C liegt. Danach wird die Abschlusskappe 13 so aufgesetzt, dass die Zapfen 14 der Abschlusskappe 13 in die Absätze 15 zwischen Rundstab 4, 5 und Mittelstab 6 eingreifen.

Dann wird der vierte Brennvorgang bei einer vierten Brenntemperatur von etwa 600 °C durchgeführt, so dass die Bestandteile der dritten Glasur schmelzen und die entstandene dritte Glasur die Abschlusskappe 13 mit dem Ende 12 des Wetzstabes 1 verbindet.

Auf das abgeschnittene bündige Ende 11 des Wetzstabes 1 wird nun ein Griff aufgesetzt und mit dem Wetzstab 1 in herkömmlicher Weise verbunden.

Bei dem in Figur 3 dargestellten Ausführungsbeispiel weist der Mittelstab 20 keine Nuten, sondern in diesem Bereich auch eine konvexe Oberfläche 21 auf, an der Außenstäbe 22, 23 mit einer konkaven Oberfläche 24 anliegen. Der Mittelstab 20 und die Außenstäbe 22, 23 sind aus den gleichen Keramik-Materialien wie bei dem Ausführungsbeispiel aus Figur 1 und 2 hergestellt. Die Verbindung zwischen dem Mittelstab 20 und den Außenstäben 22, 23 erfolgt auch hier mittels einer Glasur 25, 26 entsprechend dem oben beschriebenen Ausführungsbeispiel.

## Patentansprüche

1. Wetzstab mit einer als Wetzfläche ausgebildeten Umfangsfläche, wobei der Wetzstab aus Material mit vorgegebener Körnung gebildet ist und die Umfangsfläche mindestens zwei Paare (2, 3) von jeweils einander quer zur Stabslängsrichtung gegenüberliegenden Wetzflächen (2a, 2b, 3a, 3b) aus unterschiedlichen Materialien aufweist, wobei die Wetzflächen-Paare (2, 3) in Umfangsrichtung des Wetzstabes (1) zueinander versetzt angeordnet sind und ein erstes (2) der Wetzflächen-Paare (2, 3) aus einem ersten Material mit einer ersten Körnung und das mindestens zweite Wetzflächen-Paar (3) aus einem zweiten Material mit einer zweiten Körnung gebildet ist,
**gekennzeichnet durch** drei nebeneinander und zueinander parallel verlaufende Teilstäbe (4, 5, 6; 22, 23, 20), die miteinander verbunden sind und von denen einer einen Mittelstab (6; 20) ausbildet, der aus dem zweiten Material gebildet ist, und die beiden anderen Teilstäbe zwei Außenstäbe (4, 5; 22, 23) ausbilden, die aus dem ersten Material gebildet sind und an zwei einander gegenüberliegenden Seiten des Mittelstabes (6; 20) angebracht sind.

2. Wetzstab nach Anspruch 1,
**dadurch gekennzeichnet, dass** der Mittelstab (6) an den zwei einander gegenüberliegenden Seiten jeweils eine in Stablängsrichtung verlaufende Nut (7, 8) aufweist, in die jeweils ein Außenstab (4, 5) eingebettet ist.

3. Wetzstab nach Anspruch 2,
**dadurch gekennzeichnet, dass** die Außenstäbe (4, 5) einen Querschnitt mit einer konvexen Außenfläche und die Nuten (7, 8) einen entsprechend konkav geformten Querschnitt zur Aufnahme eines Außenstabes (4, 5) aufweisen.

4. Wetzstab nach einem der Ansprüche 1 bis 3,
**dadurch gekennzeichnet, dass** sämtliche Materialien Aluminiumoxyid-Keramik sind.

5. Wetzstab nach Anspruch 4,
**dadurch gekennzeichnet, dass** die erste Körnung einem 200er bis 700er Korund und die mindestens zweite Körnung einem 800er bis 1.200er Korund entspricht.

6. Wetzstab nach Anspruch 4 oder 5,
**dadurch gekennzeichnet, dass** die Teilstäbe (4, 5, 6; 22, 23, 20) mittels Glasur (9, 10; 25, 26) miteinander verbunden sind.

7. Verfahren zur Herstellung eines Wetzstabes nach Anspruch 6, mit den folgenden Schritten:
a) Formen zweier Teilstäbe (4, 5; 22, 23) aus einem ersten Keramik-Material mit einer ersten Körnung;
b) Formen eines Teilstabes (6; 20) aus einem zweiten Keramik-Material mit einer zweiten Körnung;
c) Brennen aller Teilstäbe (4, 5, 6; 22, 23, 20) als Einzelstäbe bei einer ersten Brenntemperatur und Erkalten lassen der Teilstäbe (4, 5, 6; 22, 23, 20);
d) Bestreichen der Anlagefläche (7, 8; 21) zumindest jeweils eines Teilstabes (6; 20) von zwei Teilstäben (6, 4 bzw. 6, 5; 20, 22 bzw. 20, 23), die zum Anlegen aneinander vorgesehen sind, mit Glasur-Bestandteilen (9), deren Schmelztemperatur unter der ersten Brenntemperatur liegt;
e) Anlegen der Teilstäbe (4, 5, 6; 22, 23, 20) aneinander an den Anlagenflächen (7, 8; 21) und Fixieren der Teilstäbe (4, 5, 6; 22, 23, 20) in ihrer gegenseitigen Lage;
f) Brennen der aneinander gelegten Teilstäbe (4, 5, 6; 22, 23, 20) bei einer zweiten Brenntemperatur, die mindestens der Schmelztemperatur entspricht und unterhalb der ersten Brenntemperatur liegt.

8. Verfahren nach Anspruch 7 zur Herstellung eines Wetzstabes nach Anspruch 2 oder 3, wobei die Schritte a) bis f) folgende Schritte umfassen:
a) Formen der beiden Außenstäbe (4, 5) aus dem ersten Keramik-Material mit der ersten Körnung;
b) Formen des Mittelstabes (6) aus dem zweiten Keramik-Material mit der zweiten Körnung;
c) Brennen des Mittelstabes (6) und der Außenstäbe (4, 5) als Einzelstäbe bei einer ersten Brenntemperatur und Erkalten lassen dieser Stäbe;
d) Stellen des Mittelstabes (6) auf eine der Nuten (8) und Bestreichen der ersten, oberen Nut (7) mit ersten Glasur-Bestandteilen (9), wobei diese eine erste Schmelztemperatur aufweisen, die unterhalb der ersten Brenntemperatur liegt;
e) Einlegen eines ersten der Außenstäbe (4) in die erste Nut (7), wobei die gegenseitige Lage durch das Gewicht des Außenstabes (4) fixiert ist;
f) Brennen des Mittelstabes (6) und des ersten Außenstabes (4) im zusammengefügten Zustand bei einer zweiten Brenntemperatur, die mindestens der ersten Schmelztemperatur entspricht und unterhalb der ersten Brenntemperatur liegt;
und mit folgenden weiteren Schritten:
g) Drehen des Mittelstabes (6) und des ersten Außenstabes (4) um 180° um die Stablängsachse und Legen auf den ersten Außenstab (4) und Bestreichen der zweiten, nun oberen Nut (8) mit zweiten Glasur-Bestandteilen (10), wobei diese eine zweite Schmelztemperatur aufweisen, die unterhalb der ersten Schmelztemperatur liegt;
i) Einlegen des zweiten Außenstabes (5) in die zweite Nut (8), wobei die gegenseitige Lage durch das Gewicht des zweiten Außenstabes (5) fixiert ist;
j) Brennen aller drei Teilstäbe (4, 5, 6) im zusammengefügten Zustand bei einer dritten Brenntemperatur, die mindestens der zweiten Schmelztemperatur entspricht und unterhalb der zweiten Brenntemperatur liegt.

9. Verfahren nach Anspruch 7 oder 8,
**dadurch gekennzeichnet, dass** beim Brennen auf die Außenstäbe (4, 5; 22, 23) von oben eine vertikale Last aufgebracht wird, um die Druckkraft auf die Glasuren (9, 10) zu erhöhen.

10. Verfahren nach einem der Ansprüche 7 bis 9,
**dadurch gekennzeichnet, dass** die erste Brenntemperatur mindestens 1.350 °C beträgt und die erste Schmelztemperatur im Bereich von 900 °C bis 1.300 °C, bevorzugt im Bereich von 950 °C bis 1.050 °C, und die gegebenenfalls zweite Schmelztemperatur im Bereich von 600 °C bis 850 °C, bevorzugt im Bereich von 750 °C bis 850 °C liegt.

11. Verfahren nach einem der Ansprüche 7 bis 10,
**dadurch gekennzeichnet, dass** im Schritt c) die Teilstäbe (4, 5, 6; 22, 23, 20) in einem Rollenofen gebrannt werden und dabei beim Brennen langsam durch Röhren rollen.

## Claims

1. A sharpening rod with a peripheral surface which constitutes a sharpening surface, wherein the sharpening rod is formed of a material with a specified grain size and the peripheral surface includes at least two pairs (2, 3) of sharpening surfaces (2a, 2b, 3a, 3b) made of different materials, which are each located opposite each other transverse to the longitudinal direction of the rod, wherein the pairs (2, 3) of sharpening surfaces are arranged offset with respect to each other in peripheral direction of the sharpening rod (1) and a first one (2) of the pairs (2, 3) of sharpening surfaces is formed of a first material with a first grain size and the at least one second pair (3) of sharpening surfaces is formed of a second material with a second grain size,
**characterized by** three partial rods (4, 5, 6; 22, 23, 20) extending one beside the other and parallel to each other, which are connected with each other and one of which constitutes a center rod (6; 20) which is formed of the second material, and the two other partial rods constitute two outer rods (4, 5; 22, 23) which are formed of the first material and are mounted on two opposite sides of the center rod (6; 20).

2. The sharpening rod according to claim 1,
**characterized in that** on the two opposite sides the center rod (6) each has a groove (7, 8) extending in longitudinal direction of the rod, in which an outer rod (4, 5) each is embedded.

3. The sharpening rod according to claim 2,
**characterized in that** the outer rods (4, 5) have a cross-section with a convex outer surface and the grooves (7, 8) have a correspondingly concave cross-section for accommodating an outer rod (4, 5).

4. The sharpening rod according to any of claims 1 to 3,
**characterized in that** all materials are alumina ceramics.

5. The sharpening rod according to claim 4,
**characterized in that** the first grain corresponds to corundum of grain size 200 to 700 and the at least second grain corresponds to corundum of grain size 800 to 1200.

6. The sharpening rod according to claim 4 or 5,
**characterized in that** the partial rods (4, 5, 6; 22, 23, 20) are connected with each other by means of glaze (9, 10; 25, 26).

7. A method for manufacturing a sharpening rod according to claim 6, with the following steps:
a) shaping at least two partial rods (4, 5; 22, 23) of a first ceramic material with a first grain size;
b) shaping one partial rod (6; 20) of a second ceramic material with a second grain size;
c) firing all partial rods (4, 5, 6; 22, 23, 20) as individual rods at a first firing temperature and allowing the partial rods (4, 5, 6; 22, 23, 20) to cool down;
d) coating the contact surface (7, 8; 21) of at least one partial rod (6; 20) each of two partial rods (6, 4 or 6, 5; 20, 22 or 20, 23), which are provided for being placed against each other, with glaze components (9) whose melting temperature lies below the first firing temperature;
e) placing the partial rods (4, 5, 6; 22, 23, 20) against each other on the contact surfaces (7, 8; 21) and fixing the partial rods (4, 5, 6; 22, 23, 20) in their mutual position;
f) firing the partial rods (4, 5, 6; 22, 23, 20) placed against each other at a second firing temperature which at least corresponds to the melting temperature and lies below the first firing temperature.

8. The method according to claim 7 for manufacturing a sharpening rod according to claim 2 or 3, wherein the steps a) to f) comprise the following steps:
a) shaping the two outer rods (4, 5) of the first ceramic material with the first grain size;
b) shaping the center rod (6) of the second ceramic material with the second grain size;
c) firing the center rod (6) and the outer rods (4, 5) as individual rods at a first firing temperature and allowing these rods to cool down;
d) placing the center rod (6) on one of the grooves (8) and coating the first, upper groove (7) with first glaze components (9), wherein the same have a first melting temperature which lies below the first firing temperature;
e) inserting a first one of the outer rods (4) into the first groove (7), wherein the mutual position is fixed by the weight of the outer rod (4);
f) firing the center rod (6) and the first outer rod (4) in the joined condition at a second firing temperature which at least corresponds to the first melting temperature and lies below the first firing temperature;
and with the following further steps:
g) rotating the center rod (6) and the first outer rod (4) by 180° about the longitudinal axis of the rod and placing the same on the first outer rod (4) and coating the second, now upper groove (8) with second glaze components (10), wherein the same have a second melting temperature which lies below the first melting temperature;
i) inserting the second outer rod (5) into the second groove (8), wherein the mutual position is fixed by the weight of the second outer rod (5);
j) firing all three partial rods (4, 5, 6) in the joined condition at a third firing temperature which at least corresponds to the second melting temperature and lies below the second firing temperature.

9. The method according to claim 7 or 8,
**characterized in that** during firing a vertical load is applied onto the outer rods (4, 5; 22, 23) from above, in order to increase the compressive force acting on the glazes (9, 10).

10. The method according to any of claims 7 to 9,
**characterized in that** the first firing temperature is at least 1350°C and the first melting temperature lies in the range from 900°C to 1300°C, preferably in the range from 950°C to 1050°C, and the possibly second melting temperature lies in the range from 600°C to 850°C, preferably in the range from 750°C to 850°C.

11. The method according to any of claims 7 to 10,
**characterized in that** in step c) the partial rods (4, 5, 6; 22, 23, 20) are fired in a roller kiln and during firing slowly roll through tubes.

## Revendications

1. Barreau aiguiseur comportant une surface périphérique réalisée comme surface d'aiguisage, ledit barreau aiguiseur étant formé d'un matériau avec une granulométrie prédéterminée et la surface périphérique comprenant au moins deux paires (2, 3) de surfaces d'aiguisage (2a, 2b, 3a, 3b) mutuellement opposées transversalement à la direction longitudinale du barreau et en matériaux différents, telles que les paires de surfaces d'aiguisage (2, 3) sont agencées en décalage les unes par rapport aux autres en direction périphérique du barreau d'aiguisage (1), et une première paire (2) des paires de surfaces d'aiguisage (2, 3) est constituée en un premier matériau avec une première granulométrie et ladite au moins une seconde paire (3) des paires de surfaces d'aiguisage (2, 3) est constituée en un second matériau avec une seconde granulométrie,
**caractérisé par** trois barreaux partiels (4, 5, 6 ; 22, 23, 20) qui s'étendent les uns à côté des autres et parallèlement les uns aux autres, qui sont reliés les uns aux autres et parmi lesquels un barreau partiel forme un barreau médian (6 ; 20) qui est constitué du second matériau, et les deux autres barreaux partiels forment deux barreaux extérieurs (4, 5 ; 22, 23), qui sont constitués du premier matériau et qui sont montés sur deux côtés mutuellement opposés du barreau médian (6 ; 20).

2. Barreau aiguiseur selon la revendication 1,
**caractérisé en ce que** le barreau médian (6) comporte, sur les deux côtés mutuellement opposés, une rainure respective (7, 8) s'étendant en direction longitudinale du barreau, dans lesquelles un barreau extérieur respectif (4, 5) est noyé.

3. Barreau aiguiseur selon la revendication 2,
**caractérisé en ce que** les barreaux extérieurs (4, 5) présentent une section transversale avec une surface extérieure convexe et les rainures (7, 8) présentent une section transversale de forme concave correspondante pour la réception d'un barreau extérieur (4, 5).

4. Barreau aiguiseur selon l'une des revendications 1 à 3,
**caractérisé en ce que** la totalité des matériaux sont des céramiques à base d'oxyde d'aluminium.

5. Barreau aiguiseur selon la revendication 4,
**caractérisé en ce que** la première granulométrie correspond à un corindon de type 200 à 700, et ladite au moins une seconde granulométrie correspond à un corindon de type 800 à 1200.

6. Barreau aiguiseur selon la revendication 4 ou 5,
**caractérisé en ce que** les barreaux partiels (4, 5, 6 ; 22, 23, 20) sont reliés les uns aux autres au moyen de vernis (9, 10 ; 25, 26).

7. Procédé pour la fabrication d'un barreau aiguiseur selon la revendication 6, présentant les étapes suivantes :
a) formation de deux barreaux partiels (4, 5 ; 22, 23) en un premier matériau à base de céramique avec une première granulométrie ;
b) formation d'un barreau partiel (6 ; 20) en un second matériau à base de céramique avec une seconde granulométrie ;
c) cuisson de tous les barreaux partiels (4, 5, 6 ; 22, 23, 20) à titre de barreaux individuels à une première température de cuisson, et refroidissement des barreaux partiels (4, 5, 6 ; 22, 23, 20) ;
d) enduction des surfaces de contact (7, 8 ; 21) d'au moins un barreau partiel respectif (6 ; 20) parmi deux barreaux partiels (6, 4 respectivement 6, 5 ; 20, 22 respectivement 20, 23), qui sont prévus pour venir en contact l'une contre l'autre, avec des composants de vernis (9) dont la température de fusion est au-dessous de la première température de cuisson ;
e) mise en contact des barreaux partiels (4, 5, 6 ; 22, 23, 20) les uns contre les autres au niveau des surfaces de contact (7, 8 ; 21) et fixation des barreaux partiels (4, 5, 6 ; 22, 23, 20) dans leurs positions réciproques ;
f) cuisson des barreaux partiels (4, 5, 6 ; 22, 23, 20) les uns contre les autres à une seconde température de cuisson qui correspond au moins à la température de fusion et se trouve au-dessous de la première température de cuisson.

8. Procédé selon la revendication 7 pour la fabrication d'un barreau aiguiseur selon la revendication 2 ou 3, dans lequel les étapes a) à f) comprennent les opérations suivantes :
a) formation des deux barreaux extérieurs (4, 5) à partir du premier matériau à base de céramique présentant la première granulométrie ;
b) formation du barreau médian (6) à partir du second matériau à base de céramique présentant la seconde granulométrie ;
c) cuisson du barreau médian (6) et des barreaux extérieurs (4, 5) à titre de barreaux individuels à une première température de cuisson, et refroidissement de ces barreaux ;
d) pose du barreau médian (6) sur l'une des rainures (8) et enduction de la première rainure supérieure (7) avec des premiers composants de vernis (9), ceux-ci présentant une première température de fusion qui se trouve au-dessous de la première température de cuisson ;
e) introduction d'un premier barreau extérieur (4) dans la première rainure (7), tel que la position réciproque est fixée par le poids du barreau extérieur (4) ;
f) cuisson du barreau médian (6) et du premier barreau extérieur (4) à l'état assemblé à une seconde température de cuisson qui correspond au moins à la première température de fusion et se trouve au-dessous de la première température de cuisson ;
et présentant les autres opérations suivantes :
g) rotation du barreau médian (6) et du premier barreau extérieur (4) sur 180° autour de l'axe longitudinal du barreau et pose sur le premier barreau extérieur (4) puis enduction de la seconde rainure (8) maintenant supérieure avec des seconds composants de vernis (10), ceux-ci présentant une seconde température de fusion qui se trouve au-dessous de la première température de fusion ;
i) introduction du second barreau extérieur (5) dans la seconde rainure (8), tel que la position réciproque est fixée par le poids du second barreau extérieur (5) ;
j) cuisson de tous les trois barreaux partiels (4, 5, 6) dans l'état assemblé à une troisième température de cuisson, qui correspond au moins à la seconde température de fusion et se trouve au-dessous de la seconde température de cuisson.

9. Procédé selon la revendication 7 ou 8,
**caractérisé en ce que** lors de la cuisson on applique sur les barreaux extérieurs (4, 5 ; 22, 23) une charge verticale depuis le haut afin d'augmenter la force de compression sur les vernis (9, 10).

10. Procédé selon l'une des revendications 7 à 9,
**caractérisé en ce que** la première température de cuisson est au moins 1350°C et la première température de fusion est dans la plage de 900°C à 1300°C, de préférence dans la plage de 950°C à 1050°C, et la seconde température de fusion éventuelle est dans la plage de 600°C à 850°C, de préférence dans la plage de 750°C à 850°C.

11. Procédé selon l'une des revendications 7 à 10,
**caractérisé en ce que** dans l'étape c) les barreaux partiels (4, 5, 6 ; 22, 23, 20) sont cuits dans un four à rouleaux et roulent ici lentement à travers des tubes lors de la cuisson.
